# FASCICULE DE BREVET EUROPEEN

(11) **EP 1 910 503 B1**
(45) Date de publication et mention de la délivrance du brevet: **04.09.2013**
(21) Numéro de dépôt: 06778762.2
(22) Date de dépôt: 04.07.2006
(51) Int. Cl.: C10L 1/14, C10L 10/04, C10L 10/08, C10M 141/02

(54) **UTILISATION D'UNE COMPOSITION LUBRIFIANTE POUR MELANGE HYDROCARBONE ET PRODUITS OBTENUS**
VERWENDUNG EINER SCHMIERMITTELZUSAMMENSETZUNG FÜR KOHLENWASSERSTOFFMISCHUNGEN UND SO ERHALTENE PRODUKTE
USE OF A LUBRICANT COMPOSITION FOR HYDROCARBON MIXTURES AND PRODUCTS THUS OBTAINED

(30) Priorité: 05.07.2005 FR 0507128
(43) Date de publication de la demande: 16.04.2008
(73) Titulaire: TOTAL MARKETING SERVICES, 92800 Puteaux (FR)
(72) Inventeur: BOITOUT, Nathalie, F-69006 Lyon (FR); DALIX, Laurent, F-38540 Saint Just Chaleyssin (FR); DOUCET, Clarisse, F-69004 Lyon (FR); GERMANAUD, Laurent, F-38540 Heyrieux (FR)
(74) Mandataire: Dugast-Zrihen, Maryse Joséphine
(86) Numéro de dépôt international: PCT/FR2006/001578
(87) Numéro de publication internationale: WO 2007/006901

(56) Documents cités:
- WO-A-02/02720
- US-A- 4 032 303
- US-A- 4 448 586
- US-A1- 2004 118 033

## Description

La présente invention concerne l'utilisation d'une composition pour mélange hydrocarboné notamment à bas taux de soufre, destinée à améliorer leur pouvoir lubrifiant, mais aussi concomitamment à limiter leur caractère corrosif vis à vis des parties métalliques avec lesquelles ils sont mis en contact et accroître leur caractère antistatique en augmentant leur conductivité. Une telle composition s'applique à tout mélange hydrocarboné, en tout ou partie synthétique, susceptible de fournir l'énergie nécessaire au déplacement de véhicules terrestres ou volants, plus particulièrement de carburant Diesel, de kérosène ou d'essence pour les moteurs à combustion interne, ces hydrocarbures possédant une teneur en soufre faible de moins de 500 ppm, inférieure à 50 ppm et même inférieur à 10 ppm.

Quel que soit le mélange hydrocarboné utilisable comme source d'énergie pour mouvoir ces véhicules, il est bien connu que celui-ci doit posséder des aptitudes à la lubrification pour la protection des pompes, des systèmes d'injection et de toutes les parties en mouvement avec lesquels ces mélanges peuvent rentrer en contact. Comme la réglementation de nombreux pays a imposé de limiter la teneur supérieure acceptable en soufre dans les carburants à moins de 0.05% en poids puis à moins de 50 ppm et à même moins de 10 ppm pour diminuer les émissions de polluants des voitures, des camions ou des autobus, notamment dans les agglomérations urbaines, l'industrie du raffinage a été amenée à perfectionner de plus en plus ses procédés de traitement d'élimination des composés du soufre. Les carburants sont devenus des produits de plus en plus purs et non polluants, dépourvus de soufre et des composés aromatiques et polaires souvent associés. Or, tous ces composés assuraient le pouvoir lubrifiant des carburants. D'autres effets négatifs sont apparus concomitamment à la perte du caractère lubrifiant, comme l'augmentation des problèmes d'électricité statique, notamment au cours de toutes les opérations de manutention des hydrocarbures, mais aussi de stockage. Il est donc devenu nécessaire de remplacer ces composés conférant un caractère lubrifiant aux hydrocarbures distillés ou non, par d'autres composés non polluants au regard de l'environnement mais présentant un pouvoir lubrifiant suffisant pour éviter les risques d'usure dans les moteurs, mais aussi pour palier les effets parasites d'électricité statique et de corrosion, inhérents aux gazoles.

L'art antérieur est très fourni en solutions pour améliorer la lubrifiance et/ou la corrosion ou la lubrifiance et/ou l'effet antistatique des additifs mais aucun document n'a cherché à régler dans son ensemble, les problèmes de lubrifiance tout en limitant la corrosion et la conductivité des hydrocarbures utilisés dans les moteurs en maintenant et même diminuant les teneurs en additifs ajoutés pour une efficacité égale.

Pour améliorer la lubrifiance d'un carburant, qu'il soit essence, kérosène ou gazole, plusieurs types d'additifs ont déjà été proposés. Ainsi, ce sont tout d'abord les additifs anti-usure, connus pour certains dans le domaine des lubrifiants, du type des esters d'acides gras et des acides gras dimères, non saturés, des amines aliphatiques, des esters d'acides gras et de diéthanolamine et des acides monocarboxyliques aliphatiques à chaîne longue tels que décrits dans les brevets US 2.252.889, US 4.185.594, US 4.204.481, US 4.208.190, US 4.428.182. La plupart de ces additifs, présente un pouvoir lubrifiant suffisant mais à des concentrations bien trop élevées ce qui est très défavorable économiquement. En outre, les additifs contenant des acides dimères, ne peuvent être utilisés à de fortes concentrations, dans les carburants alimentant les véhicules dans lesquels le carburant peut être en contact avec l'huile de lubrification, car ces acides forment par réaction chimique des dépôts parfois insolubles dans l'huile, mais surtout incompatibles avec les additifs détergents, usuellement utilisés.

Le brevet US 4.609.376 préconisé l'utilisation d'additifs anti-usure obtenus à partir d'esters d'acides mono- et poly-carboxyliques et d'alcools polyhydroxylés dans les carburants contenant des alcools dans leur composition.

Une autre voie choisie est d'introduire des esters d'huiles végétales ou les huiles végétales elles-mêmes dans ces carburants pour améliorer leur pouvoir lubrifiant ou leur onctuosité. Parmi ceux-ci, on trouve les esters dérivés d'huiles de colza, de lin, de soja, de tournesol ou les huiles elles-mêmes (voir brevets EP 635.558 et EP 605.857). Un des inconvénients majeurs de ces esters est leur faible pouvoir lubrifiant à une concentration inférieure à 0,5 % en poids dans les carburants.

Pour résoudre ces problèmes, la Demanderesse a proposé d'introduire dans les carburants à bas taux de soufre, inférieure à 500 ppm des compositions obtenues par mélange d'acide monocarboxyliques gras et d'acides monocarboxyliques polyaromatiques, de préférence d'origine végétale, sous forme acides, ester ou sels d'amines (EP 915944, EP.1310547 et EP 1340801).

Actuellement, les industriels cherchent à améliorer la lubrifiance et la conductivité ou la lubrifiance et la corrosion, par l'emploi d'une sélection de mélanges qui peuvent être introduits dans les hydrocarbures à des taux raisonnables et présentant une efficacité identique sinon meilleure à celle des produits utilisés seuls antérieurement mais parfois a des concentrations beaucoup plus importantes.

Ainsi, pour améliorer la lubrifiance et limiter les risques d'accumulation d'électricité statique au cours de la fabrication, de la manutention et de l'utilisation des hydrocarbures à bas taux de soufre, inférieurs à 500 ppm, la demande WO 01/88064 revendique une composition de carburant comprenant un carburant liquide de moins de 500 ppm de soufre, de 0,001 à 1 ppm d'au moins une monoamine ou une polyamine N substituée et de 10 à 500 ppm d'au moins un acide gras contenant de 8 à 24 atomes de carbone ou de son équivalent ester avec un alcool ou polyalcool d'au plus huit atomes de carbone.

Pour améliorer la lubrifiance, la demande WO 97/45507 propose d'introduire dans les hydrocarbures, des composés de type dérivés d'anhydrides d'alkényles estérifiés, dans des proportions variant de 5 à 5000 ppm. Les demandeurs ont constaté qu'en ajoutant certains de ces composés, les propriétés anti-corrosives de ces carburants ont été grandement améliorées.

Le document US 4,448,586 décrit un carburant liquide ayant des propriétés anti-corrosion comprenant une quantité majeure d'alcanol monohydroxylé ayant de 1 à 5 atomes de carbone et une quantité inhibitrice de la corrosion d'un mélange d'un acide ou ester alkyle ou alkényle succinique et d'au moins un acide monocarboxylique aliphatique insaturé polymérisé ayant de 16 à 18 atomes de carbone.

Le document US 4,032,303 décrit une composition de carburant ayant une tendance à la formation de dépôts diminuée comprenant un carburant liquide, un ester d'acide carboxylique et un dispersant liposoluble de type ester dérivé d'un polyalcool caractérisé par une chaîne hydrocarbonée ayant au moins 30 atomes de carbone.

Le document us 2004/0118033 décrit une composition de carburant ayant des propriétés anti-statique améliorées et comprenant un carburant liquide, une monoamine hydrocarbonée ou une poly(alkylèneamine) substituée par des composés hydrocarbonés et au moins un acide gras comprenant de 8 à 24 atomes de carbone ou un de ses dérivés ester.

Le document WO 02/02720 décrit un procédé permettant d'augmenter le pouvoir lubrifiant d'un carburant hydrocarbure liquide comportant l'adjonction d'un ou de plusieurs composant(s) dérivés de l'anhydride succinique.

Nonobstant ces améliorations, c'est un but de la présente invention d'améliorer simultanément la lubrifiance et les propriétés antistatiques et anticorrosives des mélanges hydrocarbonés à bas taux de soufre, tout en limitant leur quantité à efficacité égale. Elle vise plus particulièrement l'amélioration des caractéristiques des carburants, essence, Diesel et kérosènes, à bas taux de soufre, sous forme d'émulsion dans l'eau ou non, et même de certains lubrifiants.

La présente invention a pour objet l'utilisation d'au moins 50 ppm d'une composition lubrifiante, anti-corrosive et antistatique pour mélange hydrocarboné comprenant :
a) de 40 à 70% en poids d'au moins un composé A de formule (I) ci-après : dans laquelle R₁ est un groupement alkényle de 1 à 22 atomes de carbone et R₂ est l'hydrogène ou inversement
   et dans laquelle R₃ et R₄, identiques ou différents, sont choisis parmi les groupements OH, R₃ et R₄ ne pouvant être le groupement OH simultanément, ou dérivant d'un groupe monol ou polyol linéaire ou ramifié contenant de 1 à 20 atomes de carbone ayant une fonctionnalité de 2 à 5 inclus ;
b) et de 60 à 30% d'au moins un composé B correspondant à un acide gras de 16 à 24 atomes de carbone, insaturé ou non, éventuellement en mélange avec un acide carboxylique comprenant au moins un cycle ou un polycycle aromatique et/ou oléfinique, et/ou leurs dérivés esters, amides ou sel d'amine correspondant, pris seuls ou en mélange.

Nonobstant les effets inhérents aux composés A ou B, on a observé que la combinaison de ces composés améliorait de façon inattendue la lubrifiance des mélanges hydrocarbonés qui les contenaient mais aussi augmentait leur conductivité tout en diminuant leur corrosivité à l'égard des parties métalliques avec lesquels ces mélanges pouvaient être mis en contact. On a constaté en outre, que cette composition était compatible avec tous les mélanges hydrocarbonés utilisables comme combustible et ou lubrifiant, nécessaires à la propulsion des véhicules terrestres ou volants.

Pour avoir un optimum d'efficacité en matière de lubrifiance, d'effet anti-corrosif et d'effet antistatique dans les mélanges hydrocarbonés, la composition d'additifs selon l'invention, comprendra de 40 à 70% en poids d'au moins un composé A et de 60 à 30 % en poids d'au moins un composé B.

Cette efficacité peut être améliorée si cette composition comprend en outre au moins 0,1% en poids d'un composé C choisi parmi les esters d'acide mono et/ou polycarboxylique de C₅ à C₃₀. L'ajout de tels esters aux concentrations de l'invention permet d'améliorer la viscosité du mélange d'additifs qui ainsi peut être mieux dispersés dans le mélange hydrocarboné.

Cette composition sera d'autant plus efficace en terme d'efficacité antistatique et lubrifiante qu'elle comprendra de 30 à 60% en poids d'au moins un composé A, de 60 à 30% en poids d'au moins un composé B et de 5 à 20 % en poids d'au moins un composé C.

Pour atteindre cette efficacité les composés A, B et C seront décrits par définition des radicaux R₁ et R₂, et R₃ et R₄ plus précisément ci-après.

Ainsi, les composés A seront décrits par rapport aux radicaux R₁ et R₂ d'une part et R₃et R₄ d'autre part. Tout composé reprenant l'une quelconque de ces caractéristiques sera considéré comme faisant partie des composés A de l'invention.

Dans les composés A de formules (I), R₁ est un groupement alkényle de 1 à 22 atomes de carbone, et R₂ est l'hydrogène ou inversement.

Pour chacune de ces possibilités pour les radicaux R₁ et R₂ ci-dessus définies, les radicaux R₃ et R₄ du composé A de formule (I) peuvent également varier.

Dans un premier cas de figure, R₃ et R₄, identiques ou différents, sont ORₛ avec R₅ un groupement choisi parmi - [(CH₂)ₙ-O]ₘ-H avec n variant de 1 à 4 et m variant de 1 à 5; -[CH₂-CHOH]ₚ-CH₂-OH, avec p variant de 1 à 3; -CH₂-CR₆R₇-OH, avec R₆ et R₇ qui peuvent être chacun l'hydrogène, un radical méthyle ou un radical -CH₂OH.

Dans un deuxième cas de figure, R₃ est OR₅ avec R₅ un groupement alkyle linéaire ou ramifié de C₁ à C₁₀, éventuellement substitué par au moins un groupement OH, et R₄ est OH ou inversement.

Dans un troisième cas de figure, R₃ et R₄ sont des groupements ORₛ, identiques ou différents, avec R₅ un groupement alkyle linéaire ou ramifié de C₁ à C₁₀, éventuellement substitué par au moins un groupement OH.

Dans un quatrième cas de figure, R₃ est OH ou un groupement ORₛ avec R₅ un groupement alkyle linéaire ou ramifié de C₁ à C₁₀, éventuellement substitué par au moins un groupement OH, et R₄ est OR₅ avec R₅ un groupement - [(CH₂)ₙ-O]ₘ-H avec n variant de 1 à 4 et m variant de 1 à 5; -[CH₂-CHOH]ₚ-CH₂-OH, avec p variant de 1 à 3; -CH₂-CR₆R₇-OH, avec R₆ et R₇ qui peuvent être chacun l'hydrogène, un radical méthyle ou un radical -CH₂OH.

De préférence, les groupements OR₅ sont les groupements -O-CH₂-CH₂-OH ou -O-CH₂-CHOH-CH₂-OH ou -O-CH₂-C(CH₃) (CH₂OH)-CH₂-OH ou -O-CH₂-C(CH₂OH) (CH₂OH)-CH₂-OH.

Bien entendu, nous ne sortirions pas du cadre de l'invention si des mélanges de composés A, étaient utilisés.

Parallèlement, le composé B nécessaire à l'invention, sera de préférence choisi comme comprenant au moins un acide carboxylique saturé ou insaturé linéaire et/ou leurs dérivés esters, amides ou sels d'amines. Parmi ces acides, sont préférés les acides oléique, linoléique, linolénique, palmitique, stéarique et isostéarique ainsi que leurs dérivés esters, amides et sels d'amines, pris seuls ou en mélange.

De façon plus précise, le composé B comprendra majoritairement un mélange d'acide oléique et d'acide linoléique, et/ou leurs dérivée esters, amides ou sels d'amines. De préférence, le composé B comprendra un mélange d'acides gras linéaires d'origine végétale, de colza, de ricin, de tournesol, de mais, de coprah, de pin ou de lin, et/ou leurs dérivés esters, amides ou sels d'amines, ces produits étant généralement des produits commerciaux.

Le composé B sera préférentiellement constitué d'un mélange d'acides gras linéaires issu de la distillation des huiles de pin et/ou leurs dérivés esters, amides ou sels d'amines, quelles que soient leurs origines.

Dans une autre forme de réalisation de l'invention, le composé B pourrait comprendre des acides résiniques, parmi lesquels l'acide abiétique, l'acide dihydroabiétique, l'acide tétrahydroabiétique, l'acide dehydroabiétique, l'acide néoabiétique, l'acide pimarique, l'acide levopimarique et l'acide parastinique, et/ ou leurs dérivés esters, amides ou sels d'amines.

Dans ce dernier cas de figure, le composé B est constitué d'un mélange d'acides gras et d'acides résiniques correspondant à un distillat plus lourd de la distillation d'huile d'origine végétale. Les distillats obtenus par distillation d'huile de pin et/ ou leurs dérivés esters, amides ou sels d'amines sont préférés.

Le composé C, lorsqu'il est ajouté à la composition, est un ester d'huile végétale du groupe constitué par les huiles de colza, de ricin, de tournesol, de mais, de coprah, de pin ou de lin, l'ester méthylique de colza étant préféré.

Un deuxième objet de l'invention est un mélange hydrocarboné à bas taux de soufre inférieur à 50 ppm, constitué majoritairement d'hydrocarbures issus de la distillation de pétrole brut, une essence, un gazole, ou un kérosène utilisable comme combustible nécessaire au déplacement de véhicules terrestres ou volants, ce mélange comprenant au moins 50 ppm de la composition définie ci-dessus. La composition est particulièrement performante pour les mélanges hydrocarbonés de teneur en soufre inférieure à 10 ppm.

Un mélange hydrocarboné selon l'invention comprendra avantageusement entre 50 et 350 ppm de la dite composition.

Plus particulièrement, l'invention vise des mélanges hydrocarbonés, en particulier comprenant de 50 à 350 ppm de la composition selon l'invention, qui sont :
- une essence comprenant au moins un additif choisi dans le groupe consistant en les additifs anti-cliquetis, anti-gel, détergent, désémulsifiant, anti-oxydant, modificateurs de friction, réducteur de dépôt et leurs mélanges ;
- un carburant diesel comprenant au moins un additif choisi dans le groupe consistant en les additifs de filtrabilité, anti-mousse, détergent, désémulsifiant, procétane et leurs mélanges ;
- un fioul domestique comprenant au moins un additif choisi dans le groupe consistant en les additifs promoteurs de combustion, additifs de tenue à froid, d'écoulement, d'anti-corrosion, antioxydants, biocides, réodorants et leurs mélanges ;
- kérosène comprenant au moins un additif choisi dans le groupe consistant en les additifs anti-statique, anti-oxydant et leurs mélanges

Les avantages de cette composition dans un mélange hydrocarboné dans ses différentes applications sont décrits dans les exemples ci-après, ces resultats n'étant donnés que pour illustrer l'invention et non pas pour la limiter.

### EXEMPLE I

Le présent exemple décrit la préparation de différents composés A selon l'invention.

La réaction consiste en une mono- ou di-estérification de la fonction anhydride avec un polyol ou mono alcool sans catalyseur suivant les réactifs utilisés.

Ainsi, on peut faire réagir un composé diacide alkylé sous forme acide ou anhydride avec un alcool ou polyol dans un réacteur tétracol muni d'un réfrigérant ascendant, d'un thermomètre, d'une ampoule de coulée et d'une admission d'azote.

Par l'intermédiaire d'une ampoule de coulée, et sous agitation mécanique, on coule goutte à goutte l'alcool ou le polyol sur l'acide ou l'anhydride chauffé préalablement et maintenu à 70°C.

En fin d'addition, l'échantillon est porté à la température de reflux de l'alcool. Le réacteur est maintenu à cette température et sous balayage d'azote pendant une durée d'environ cinq heures.

En fin de réaction, le composé A ainsi obtenu est distillé sous vide afin d'éliminer l'eau produite et/ou l'alcool en excès.

Différents composés A ont été préparés. Les produits obtenus par réaction de polyol se présentent sous la forme de diesters. Les produits obtenus par réaction de mono alcool se présentent sous la forme d'hémi-esters. Les composés A sont rassemblés dans le tableau 1 ci-après.

**TABLEAU I**

| produit | anhydride | Alcool | Rapport anhydride/alcool |
|---|---|---|---|
| A₁ | ODSA | Ethylène glycol | 1:3 |
| A₂ | ODSA | éthanol | 1:2 |
| A₄ | ODSA | Butanol | 1:2 |
| A₆ | ODSA | Etape 1 : éthanol | 1:2 |
| | | Etape 2 : éthylène glycol | 1:2 |
| A₇ | ODSA | Ethanol / Di éthylène glycol - 50/50 | 1:2 |
| | | | 1:3 |
| A₈ | OSA | Ethylène glycol | 1:3 |

| | | | |
|---|---|---|---|
| ODSA= anhydride octadécènyle succinique OSA= anhydride octényl succinique | | | |

### EXEMPLE II

Le présent exemple vise à décrire les performances en lubrifiance des composés Aᵢ en mélange avec un composé Bᵢ selon l'invention, puis en mélange avec un troisième composé Cᵢ.

Tous les tests d'additifs ont été réalisés dans deux types de gazoles GO1 et G02 dont les caractéristiques sont données dans le tableau II ci-après.

**TABLEAU II**

| Caractéristiques | GO1 | GO2 |
|---|---|---|
| MV15 (kg/m3) | 818.4 | 835.4 |
| Teneur en soufre (mg/kg) | 8 | 6 |
| Visco 40°C (mm2/s) | 2.13 | 2.45 |
| Teneur en monoaromatiques | 19.5 | 25.5 |
| Teneur en diaromatiques | 1.7 | 2.3 |
| Teneur en polyaromatiques | 0 | 0.1 |
| ASTM D86 | | |
| Point initial °C | 168.2 | 178.2 |
| Point 5%v | 190.2 | 198.7 |
| Point 10%v | 196.8 | 204 |
| Point 20%v | 210.7 | 216.2 |
| Point 30%v | 223.6 | 228.6 |
| Point 40%v | 235.8 | 241.5 |
| Point 50%v | 247 | 255 |
| Point 60%v | 257.6 | 268.2 |
| Point 70%v | 269.1 | 282.1 |
| Point 80%v | 282.7 | 299.4 |
| Point 90%v | 303.1 | 325.9 |
| Point 95%v | 320.4 | 348.9 |
| Point final | 335.7 | 352.5 |
| V.distillé | 98.5 mL | 96.8 mL |
| Résidu | 1.4 mL | 2.8 mL |
| pertes | 0.1 mL | 0.4 mL |

Parmi les composés Bᵢ de l'invention, B₁ est un mélange d'acides gras à longue chaîne contenant 2% d'un mélange d'acides résiniques dérivés d'huile de pin communément appelé en anglais Tall oil fatty acid.

La lubrifiance des mélanges Ai/Bi a été testée dans deux gazoles différents, GO₁ et GO₂ suivant la norme ISO 12156-1 pour chaque concentration dans le gazole de 100, 150 et 200 ppm.

Les résultats montrant l'efficacité des composés Aᵢ et B₁ sont donnés dans le tableau III ci-après.

**TABLEAU III**

| **Composé ou mélange** | **100 ppm** | **150 ppm** | **200 ppm** |
|---|---|---|---|
| GO1 | | | |
| B1 | 445 *µ*m | 427 *µ*m | 407 *µ*m |
| A1 (75%-pda dans solvarex 10) | 609 *µ*m | 472 *µ*m | 394 *µ*m |
| B1 / A1 - 80/20 (comparatif) | 496 *µ*m | 439*µ*m | 410*µ*m |
| B1 / A1 - 60/40 | 504*µ*m | 399*µ*m | 363*µ*m |
| B1 / A1 - 50/50 | 458*µ*m | 392*µ*m | 361*µ*m |
| B1 / A1 - 45/55 | 407*µ*m | 330*µ*m | 299*µ*m |
| B1 / A1 - 40/60 | 515*µ*m | 364*µ*m | 322*µ*m |
| B1 / A1 - 35/65 | 416*µ*m | 306*µ*m | 286*µ*m |
| B1 / A1 - 30/70 | 384*µ*m | 318*µ*m | 325*µ*m |

| GO2 | | | |
|---|---|---|---|
| B1 | 454 *µ*m | 428 4 *µ*m | 426 *µ*m |
| B1 / A1 - 50/50 | 336 *µ*m | 36*µ*m | 249*µ*m |

Comme A1 est solide à température ambiante, il est placé dans une étuve à 60°C avant formulation. Pour des proportions supérieures à 50% de A₁, il est nécessaire de placer le mélange quelques minutes à l'étuve à 60 °C afin de l'homogénéiser.

De ce fait, le taux maximum de A₁ dans **B₁** est limité par l'état du mélange à température ambiante. En effet il semble que le taux maximum de A₁ acceptable pour avoir un mélange binaire liquide à température ambiante soit compris entre 80% (mélange pâteux) et 60% (liquide mais visqueux).

Néanmoins, les résultats du tableau III montrent une bonne efficacité en lubrifiance des mélanges A₁/B₁.

Les meilleurs résultats sont obtenus avec les mélanges A₁/B₁- 50/50 : meilleur compromis entre l'efficacité HFRR et la facilité d'homogénéisation du mélange.

Cependant, afin d'améliorer la viscosité du mélange A₁/B₁, on a introduit un composé Ci dans ces compositions.

La lubrifiance des mélanges Aᵢ/Bᵢ/Cᵢ, a été testée dans un gazole GO₁ pour une concentration dans le gazole de 200 ppm. Parmi les Cᵢ potentiels, C₁ est un ester méthylique de colza ou EMC. Les résultats relatifs aux mélanges A₁/B₁/C₁ sont donnés dans le tableau IV ci-après.

**TABLEAU IV**

| Mélange | A1 | B1 | C1 | HFRR (*µ*m) | Viscosité 40°C (mm2/s) |
|---|---|---|---|---|---|
| M1 | 40 % | 60 % | 0 % | 363 *µ*m | 89.65 |
| M 2 | 40 % | 60 % | 0 % | 355 *µ*m | 99.54 |
| M 3 | 40 % | 40 % | 20 % | 330 *µ*m | 71.28 |
| M4 | 70 % | 30 % | 0 % | 291 *µ*m | 564.14 |
| M5 | 50 % | 30 % | 20 % | 352 *µ*m | 115.96 |
| M6 | 40 % | 50 % | 10 % | 282 *µ*m | 100 |
| M7 | 55 % | 45 % | 0 % | 299 *µ*m | 373.76 |
| M8 | 55 % | 45 % | 0 % | 315 *µ*m | 222.53 |
| M9 | 60 % | 30 % | 10 % | 287 *µ*m | 251.18 |
| M10 | 50 % | 40 % | 10 % | 239 *µ*m | 142.15 |
| M11 | 45 % | 50 % | 5 % | 275 *µ*m | 175 |
| M12 | 60 % | 35 % | 5 % | 280 *µ*m | 288.34 |

Les meilleurs compromis entre viscosité (entre 70 et 120mm²/s à 40°C) et lubrifiance (<350µm) sont obtenus pour les mélanges M₇ et M₁₁, la viscosité de M₈ étant insuffisante.

### EXEMPLE III

Le présent exemple vise à illustrer l'efficacité en lubrifiance des autres composés Aᵢ selon l'invention, seul ou en combinaison avec Bi et C₁. Parmi les autres composés Bi, B₂ est un ester résultant de la réaction de B₁ avec du glycérol dans un rapport 1:1 et B3 est le produit de réaction de B₁ avec la diéthanolamine dans un rapport 1:1. Les résultats sont donnés dans le tableau V ci-après.

**TABLEAU V**

| **Composé** | **100 ppm** | **150 ppm** | **200 ppm** |
|---|---|---|---|
| GO1 | | | |
| B1 | 445 *µ*m | 427 *µ*m | 407 *µ*m |
| A2 | 595 *µ*m | 409 *µ*m | 438 *µ*m |
| B1/ A2- 50/50 | 455 *µ*m | 403 *µ*m | 327 *µ*m |
| A4 | 560 *µ*m | 488 *µ*m | 374 µm |
| B1/ A4- 50/50 | 457 *µ*m | 426 *µ*m | 327 *µ*m |
| A6 | 581 *µ*m | 494 *µ*m | 313 *µ*m |
| B1/ A6- 50/50 | 476 *µ*m | 379 *µ*m | 340 *µ*m |
| A7 | 595 *µ*m | 553 *µ*m | 330 *µ*m |
| B1/ A7 - 50/50 | 555*µ*m | 468*µ*m | 345 *µ*m |
| A8 | 537 *µ*m | 525 *µ*m | 333 *µ*m |
| B1/A8 - 50/50 | 415 *µ*m | 420 *µ*m | 287 *µ*m |
| B1/A8/C1 - 42/43/15 | 481 *µ*m | 348 *µ*m | 312 *µ*m |
| B2 | - | - | 320 *µ*m |
| B3 | - | - | 382 *µ*m |
| B2/A2-55/45 | - | - | 290 *µ*m |
| B3/A2 -55/45 | - | - | 310 *µ*m |
| B3/A1/C1 - 42/43/15 | - | - | 379 *µ*m |
| B2/A1/C1 - 42/43/15 | - | - | 380 *µ*m |

| GO2. | | | |
|---|---|---|---|
| B1 | 454 *µ*m | 428 *µ*m | 426 *µ*m |
| A2 | 488 *µ*m | 385 *µ*m | 385 *µ*m |
| B1/ A2 - 50/50 | 459 *µ*m | 377 *µ*m | 369 *µ*m |

Comme pour A1, on observe un effet de synergie entre les composés B₁ et Ai, l'ajout de C₁ améliorant la viscosité du mélange si nécessaire.

### EXEMPLE V

Le présent exemple vise à illustrer l'effet significatif du mélange Ai/Bi sur la conductivité et sur la corrosion.

On a introduit 200 ppm du mélange Aᵢ/Bᵢ dans le gazole GO₁. Les mesures de conductivité ont été effectuées suivant la norme ASTM D2624-2, et celles de corrosion selon la norme ASTM D 655.

Les résultats sont donnés dans les tableaux VI et VII ci-après.

**TABLEAU VI**

| Produits testés | Conductivité |
|---|---|
| GO1 | 44 pS/m |
| GO1 + 200 ppm Al (75% dans solvarex) | 367 pS/m |
| GO1 + 100 ppm Al (75% dans solvarex) | 204 pS/m |
| GO1 + 200 ppm B1 | 45 pS/m |
| GO1 + 200 ppm B2 | 47 pS/m |
| GO1 + 200 ppm B3 | 40 pS/m |
| GO1 + 200 ppm C1 | 70 pS/m |
| GO1 + 200 ppm B1 / A1 - 50/50 | 163 pS/m |
| GO1 + 200 ppm B1 / A1/ C1 - 42/43/15 | 145 pS/m |
| GO1 + 200 ppm B2 /A1/ C1- 42/43/15 | 104 pS/m |
| GO1 + 200 ppm B3 /A1/ C1- 42/43/15 | 182 pS/m |

**TABLEAU VII**

| Essai de corrosion | eau douce |
|---|---|
| GO1 | E |
| GO1 + 200 ppm A1 | A |
| GO1 + 200 ppm B1 | A |
| GO1+ 200 ppm B1 / A1 - 50/50 | A |
| GO1+ 200 ppm B1 / A1/ C1- 42/43/15 | A |
| GO1+ 200 ppm B2 / A1 / C1 - 42/43/15 | A |
| GO1+ 200 ppm B3 / A1 / C1 - 42/43/15 | A |

| | |
|---|---|
| E= corrodé, A= absence de corrosion | |

Même si l'efficacité en conductivité est bonne et s'il y absence de corrosion avec A₁ seul, il n'en est pas de même pour la lubrifiance (cf tableau III de l'exemple II).

Par contre, les Bi n'apportent que peu de conductivité pour une forte lubrifiance.

Pour atteindre les objectifs de l'invention, il s'agit donc d'établir le meilleur compromis entre Ai, Bi et Ci, favorisant à la fois la lubrifiance et la conductivité pour une absence de corrosion. Le meilleur compromis est obtenu pour un rapport A1/B1/C1 correspondant à 43/42/15, la lubrifiance variant de 300 *µ*m à 350 *µ*m.

### EXEMPLE VI

Le présent exemple vise à illustrer l'effet significatif du mélange Ai/Bi sur la lubrifiance, la conductivité et sur la corrosion dans un kérosènecontenant moins de 3000ppm de soufre. Les résultats sont donnés dans le tableau VIII ci-après.

**TABLEAU VIII**

| Essai | WSIM | Conductivité ASTM D2624 | HFRR (*µ*m) |
|---|---|---|---|
| Kero | 98 | 50 pS/m | 808 *µ*m |
| Kéro + A1 (200 ppm) | 99 | 356 pS/m | 440 *µ*m |
| Kéro + A1 (100 ppm) | 98 | 2046 pS/m | 660 *µ*m |
| Kéro + B1 (200 ppm) | 95 | 56 pS/m | 435 *µ*m |
| Kéro + B1 (100 ppm) | | <56 pS/m | 516 *µ*m |
| Kéro + A1/B1/C1-(200 ppm) 42/43/15 | 48 | 164 pS/m | 386 *µ*m |

Les effets de la composition selon l'invention sont aussi clairement visibles pour les kérosènes.

## Revendications

1. Utilisation d'au moins 50 ppm d'une composition dans un mélange d'hydrocarbures pour améliorer la lubrifiance, augmenter la conductivité et diminuer la corrosivité, ladite composition comprenant :
a) de 40 à 70% en poids d'au moins un composé A de formule (I) ci-aprés : dans laquelle R₁ est un groupement alkènyle de 1 à 22 atomes de carbone, et R₂ est l'hydrogène ou inversement,
et dans laquelle R₃ et R₄, identiques ou différents, sont choisis parmi les groupements OH, R₃ et R₄ ne pouvant être le groupement OH simultanément, ou dérivant d'un groupe monol ou polyol linéaire ou ramifié contenant de 1 à 20 atomes de carbone ayant une fonctionnalité de 2 à 5 inclus ;
b) et de 60 à 30% en poids d'au moins un composé B correspondant à un acide gras de 16 à 24 atomes de carbone, insaturé ou non, éventuellement en mélange avec un acide carboxylique comprenant au moins un cycle ou un polycycle aromatique et/ou oléfinique, et/ou leurs dérivés esters, amides ou sel d'amine correspondant, pris seuls ou en mélange.

2. Utilisation selon la revendication 1 **caractérisée en ce que** la composition comprend en outre au moins 0.1% en poids d'un composé C choisi parmi les esters d'acide mono et/ou polycarboxylique de C₅ à C₃₀.

3. Utilisation selon la revendication 2 **caractérisée en ce que** la composition comprend de 30 à 60% en poids d'au moins un composé A, de 30 à 60% en poids d'au moins un composé B et de 5 à 20 % en poids d'au moins un composé C.

4. Utilisation selon l'une des revendications 1 à 3 **caractérisée en ce que**, dans la formule (I) du composé A, R₃ et R₄, identiques ou différents, sont OR₅ avec R₅ un groupement choisi parmi -[(CH₂)ₙ-O]ₘ-H avec n variant de 1 à 4 et m variant de 1 à 5; -[CH₂-CHOH]ₚ-CH₂-OH, avec p variant de 1 à 3; -CH₂-CR₆R₇-OH, avec R₆ et R₇ qui peuvent être chacun l'hydrogéne, un radical méthyle ou un radical -CH₂OH.

5. Utilisation selon l'une des revendications 1 à 4 **caractérisée en ce que**, dans la formule (I) du composé A, R₃ est OR₅ avec R₅ un groupement alkyle linéaire ou ramifié de C₁ à C₁₀, éventuellement substitué par au moins un groupement OH, et R₄ est OH ou inversement.

6. Utilisation selon l'une des revendications 1 à 4 **caractérisée en ce que**, dans la formule (I) du composé A, R₃ et R₄ sont des groupements OR₅, identiques ou différents, avec R₅ un groupement alkyle linéaire ou ramifié de C₁ à C₁₀, éventuellement substitué par au moins un groupement OH.

7. Utilisation selon l'une des revendications 1 à 4 **caractérisée en ce que**, dans la formule (I) du composé A, R₃ est OH ou un groupement OR₅ avec R₅ un groupement alkyle linéaire ou ramifié de C₁ à C₁₀, éventuellement substitué par au moins un groupement OH, et R₄ est OR₅ avec R₅ un groupement -[(CH₂)ₙ-O]ₘ-H avec n variant de 1 à 4 et m variant de 1 à 5; -[CH₂-CHOH]ₚ-CH₂-OH, avec p variant de 1 à 3; -CH₂-CR₆R₇-OH, avec R₆ et R₇ qui peuvent être chacun l'hydrogène, un radical méthyle ou un radical -CH₂OH.

8. Utilisation selon l'une des revendications 1 à 3 **caractérisée en ce que**, dans la formule (I) du composé A, les groupements OR₅ sont les groupements -O-CH₂-CH₂-OH ou -O-CH₂-CHOH-CH₂-OH ou -O-CH₂-C(CH₃)(CH₂OH)-CH₂-OH ou -O-CH₂-C(CH₂OH)(CH₂OH)-CH₂-OH.

9. Utilisation selon l'une des revendications 1 à 8 **caractérisée en ce que** le composé B comprend au moins un acide carboxylique saturé ou insaturé linéaire et/ou leurs dérivés esters, amides ou sels d'amines, pris seuls ou en mélange.

10. Utilisation selon l'une des revendications 1 à 9 **caractérisée en ce que** le composé B comprend majoritairement un mélange d'acides oléique, linoléique, palmitique, stéarique et isostéarique et/ou leurs dérivés esters, amides ou sels d'amines, pris seuls ou en mélange.

11. Utilisation selon l'une des revendications 1 à 10 **caractérisée en ce que** le composé B comprend un mélange d'acides gras d'origine végétale, de colza, de ricin, de tournesol, de maïs, de coprah, de pin ou de lin, et/ou leurs dérivés esters, amides ou sels d'amines.

12. Utilisation selon l'une des revendications 1 à 11 **caractérisée en ce que** le composé B est constitué d'un mélange d'acides gras issu de la distillation des huiles de pin et/ou leurs dérivés esters ou sels d'amines.

13. Utilisation selon l'une des revendications 1 à 12 caractérisée en ce quele composé B comprend des acides résiniques, parmi lesquels l'acide abiétique, l'acide dihydroabiétique, l'acide tétrahydroabiétique, l'acide dehydroabiétique, l'acide néoabiétique, l'acide pimarique, l'acide levopimarique et l'acide parastinique, et/ ou leurs dérivés esters, amides ou sels d'amines, pris seuls ou en mélange.

14. Utilisation selon l'une des revendications 1 à 13 **caractérisée en ce que** le composé B est constitué d'un mélange d'acides gras et d'acides résiniques résultant de la distillation d'huile végétale, leurs dérivés esters, amides ou sels d'amines.

15. Utilisation selon l'une des revendications 1 à 14 **caractérisée en ce que** le composé C est un ester d'huile végétale de colza, de ricin, de tournesol, de maïs, de coprah, de pin ou de lin.

16. Utilisation selon l'une des revendications 1 à 15 **caractérisée en ce que** le composé C est l'ester méthylique de colza.

17. Mélange hydrocarboné à bas taux de soufre, inférieur à 50 ppm, constitué majoritairement d'hydrocarbures issus de la distillation de pétrole brut, une essence, un gazole ou un kérosène et comprenant au moins 50 ppm d'une composition telle que définie dans l'une des revendications 1 à 16.

18. Mélange hydrocarboné selon la revendication 17 **caractérisé en ce qu'**il comprend de 50 à 350 ppm de ladite composition.

19. Mélange hydrocarboné selon la revendication 17 ou 18, **caractérisé par** un taux de soufre inférieur à 10 ppm.

20. Mélange hydrocarboné selon l'une des revendications 17 à 19 qui est une essence comprenant au moins un additif choisi dans le groupe consistant en les additifs anti-cliquetis, anti-gel, détergent, désémulsifiant, anti-oxydant, modificateurs de friction, réducteur de dépôt et leurs mélanges.

21. Mélange hydrocarboné selon l'une des revendications 17 à 19 qui est un carburant diesel comprenant au moins un additif choisi dans le groupe consistant en les additifs de filtrabilité, anti-mousse, détergent, désémulsifiant, procétane et leurs mélanges.

22. Mélange hydrocarboné selon l'une des revendications 17 à 19 qui est un fioul domestique comprenant au moins un additif choisi dans le groupe consistant en les additifs promoteurs de combustion, additifs de tenue à froid, d'écoulement, d'anti-corrosion, antioxydants, biocides, réodorants et leurs mélanges.

23. Mélange hydrocarboné selon l'une des revendications 17 à 19 qui est un kérosène comprenant au moins un additif choisi dans le groupe consistant en les additifs anti-statique, anti-oxydant et leurs mélanges.

## Patentansprüche

1. Verwendung von mindestens 50 ppm einer Zusammensetzung in einer Mischung von Kohlenwasserstoffen zur Verbesserung der Lubrizität, Verstärkung der Leitfähigkeit und Verringerung der Korrosivität, wobei die Zusammensetzung Folgendes umfasst:
a) 40 bis 70 Gew.-% mindestens einer Verbindung A der folgenden Formel (I): in der R₁ eine Alkenylgruppe mit 1 bis 22 Kohlenstoffatomen ist und R₂ Wasserstoff ist oder umgekehrt,
und in der R₃ und R₄, die gleich oder verschieden sind, aus OH-Gruppen ausgewählt sind, wobei R₃ und R₄ nicht gleichzeitig die OH-Gruppe sein können, oder von einer geradkettigen oder verzweigten Monool- oder Polyolgruppe, die 1 bis 20 Kohlenstoffatome enthält, mit einer Funktionalität von 2 bis einschließlich 5 abgeleitet sind;
b) und 60 bis 30 Gew.-% mindestens einer Verbindung B, die einer gegebenenfalls ungesättigten Fettsäure mit 16 bis 24 Kohlenstoffatomen entspricht, gegebenenfalls in Mischung mit einer Carbonsäure, die mindestens einen Cyclus oder einen aromatischen und/oder olefinischen Polycyclus umfasst, und/oder deren entsprechende Ester-, Amid- oder Aminsalzderivate, allein oder in Mischung.

2. Verwendung nach Anspruch 1, **dadurch gekennzeichnet, dass** die Zusammensetzung weiterhin mindestens 0,1 Gew.-% einer Verbindung C umfasst, die aus C₅- bis C₃₀-Mono- und/oder -Polycarbonsäureestern ausgewählt ist.

3. Verwendung nach Anspruch 2, **dadurch gekennzeichnet, dass** die Zusammensetzung 30 bis 60 Gew.-% mindestens einer Verbindung A, 30 bis 60 Gew.-% mindestens einer Verbindung B und 5 bis 20 Ges.-% mindestens einer Verbindung C umfasst.

4. Verwendung nach einem der Ansprüche 1 bis 3, **dadurch gekennzeichnet, dass** in der Formel (I) der Verbindung A R₃ und R₄, die gleich oder verschieden sind, OR₅ sind, wobei R₅ eine Gruppe ist, die aus -[(CH2)ₙ-O]ₘ-H, wobei n von 1 bis 4 variiert und m von 1 bis 5 variiert; -[CH₂-CHOH]ₚ-CH₂-OH, wobei p von 1 bis 3 variiert; -CH₂-CR₆R₇-OH, wobei R₆ und R₇ jeweils Wasserstoff, ein Methylrest oder ein -CH₂OH-Rest sein können, ausgewählt ist.

5. Verwendung nach einem der Ansprüche 1 bis 4, **dadurch gekennzeichnet, dass** in der Formel (I) der Verbindung A R₃ OR₅ ist, wobei R₅ eine geradkettige oder verzweigte C₁- bis C₁₀-Alkylgruppe ist, die gegebenenfalls durch mindestens eine OH-Gruppe substituiert ist, und R₄ OH ist oder umgekehrt.

6. Verwendung nach einem der Ansprüche 1 bis 4, **dadurch gekennzeichnet, dass** in der Formel (I) der Verbindung A R₃ und R₄ OR₅-Gruppen sind, die gleich oder verschieden sind, wobei R₅ eine geradkettige oder verzweigte C₁- bis C₁₀-Alkylgruppe ist, die gegebenenfalls durch mindestens eine OH-Gruppe substituiert ist.

7. Verwendung nach einem der Ansprüche 1 bis 4, **dadurch gekennzeichnet, dass** in der Formel (I) der Verbindung A R₃ OH oder eine OR₅-Gruppe ist, wobei R₅ eine geradkettige oder verzweigte C₁- bis C₁₀-Alkylgruppe ist, die gegebenenfalls durch mindestens eine OH-Gruppe substituiert ist, und R₄ OR₅ ist, wobei R₅ eine-[(CH₂)ₙ-O]ₘ-H-Gruppe, wobei n von 1 bis 4 variiert und m von 1 bis 5 variiert; -[CH₂-CHOH]ₚ-CH₂-OH-Gruppe, wobei p von 1 bis 3 variiert; -CH₂-CR₆R₇-OH-Gruppe, wobei R₆ und R₇ jeweils Wasserstoff, ein Methylrest oder ein -CH₂OH-Rest sein können, ist.

8. Verwendung nach einem der Ansprüche 1 bis 3, **dadurch gekennzeichnet, dass** in der Formel (I) der Verbindung A die OR₅-Gruppen -O-CH₂-CH₂-OH- oder -O-CH₂-CHOH-CH₂-OH- oder -O-CH₂-C(CH₃) (CH₂OH)-CH₂-OH- oder -O-CH₂-C(CH₂OH) (CH₂OH)-CH₂-OH-Gruppen sind.

9. Verwendung nach einem der Ansprüche 1 bis 8, **dadurch gekennzeichnet, dass** die Verbindung B mindestens eine gesättigte oder ungesättigte geradkettige Carbonsäure, oder deren Ester-, Amid- oder Aminsalzderivate, allein oder in Mischung, umfasst.

10. Verwendung nach einem der Ansprüche 1 bis 9, **dadurch gekennzeichnet, dass** die Verbindung B mehrheitlich eine Mischung von Öl-, Linol-, Palmitin-, Stearin- und Isostearinsäuren und/oder deren Ester-, Amid- oder Aminsalzderivaten, allein oder in Mischung, umfasst.

11. Verwendung nach einem der Ansprüche 1 bis 10, **dadurch gekennzeichnet, dass** die Verbindung B eine Mischung von Fettsäuren pflanzlichen Ursprungs von Raps, Rizin, Sonnenblume, Mais, Kopra, Pinie oder Flachs und/oder deren Ester-, Amid- oder Aminsalzderivaten umfasst.

12. Verwendung nach einem der Ansprüche 1 bis 11, **dadurch gekennzeichnet, dass** die Verbindung B aus einer Mischung von Fettsäuren besteht, die aus der Destillation von Pinienölen und/oder deren Ester- oder Aminsalzderivaten hervorgeht.

13. Verwendung nach einem der Ansprüche 1 bis 12, **dadurch gekennzeichnet, dass** die Verbindung B Harzsäuren, darunter Abietinsäure, Dihydroabietinsäure, Tetrahydroabietinsäure, Dehydroabietinsäure, Neoabietinsäure, Pimarsäure, Levopimarsäure und Parastinsäure, und/oder deren Ester-, Amid- oder Aminsalzderivate, allein oder in Mischung, umfasst.

14. Verwendung nach einem der Ansprüche 1 bis 13, **dadurch gekennzeichnet, dass** die Verbindung B aus einer Mischung von Fettsäuren und Harzsäuren, die aus der Destillation eines Pflanzenöls resultiert, deren Ester-, Amid- oder Aminsalzderivaten besteht.

15. Verwendung nach einem der Ansprüche 1 bis 14, **dadurch gekennzeichnet, dass** die Verbindung C ein Pflanzenölester von Raps, Rizin, Sonnenblume, Mais, Kopra, Pinie oder Flachs ist.

16. Verwendung nach einem der Ansprüche 1 bis 15, **dadurch gekennzeichnet, dass** die Verbindung C Rapsmethylester ist.

17. Kohlenwasserstoffmischung mit niedrigem Schwefelgehalt von weniger als 50 ppm, die mehrheitlich aus Kohlenwasserstoffen besteht, die aus der Destillation von Rohöl, eines Benzins, eines Diesels oder eines Kerosins hervorgeht, und mindestens 50 ppm einer wie in den Ansprüchen 1 bis 16 definierten Zusammensetzung umfasst.

18. Kohlenwasserstoffmischung nach Anspruch 17, **dadurch gekennzeichnet, dass** sie 50 bis 350 ppm der Zusammensetzung umfasst.

19. Kohlenwasserstoffmischung nach Anspruch 17 oder 18, die durch einen Schwefelgehalt von weniger als 10 ppm gekennzeichnet ist.

20. Kohlenwasserstoffmischung nach einem der Ansprüche 17 bis 19, die ein Benzin ist, das mindestens ein Additiv umfasst, das aus der Gruppe bestehend aus Antiklopf-mitteln, Frostschutzadditiven, Reinigungsadditiven, Demulgatoren, Oxidationshemmern, Reibungsmodifika-toren, Additiven zur Verringerung von Ablagerungen und deren Mischungen ausgewählt ist.

21. Kohlenwasserstoffmischung nach einem der Ansprüche 17 bis 19, die ein Dieselkraftstoff ist, der mindestens ein Additiv umfasst, das aus der Gruppe bestehend aus Filtrierbarkeitsadditiven, Schaumbremsen, Reinigungs-additiven, Demulgatoren, Procetanadditiven und deren Mischungen ausgewählt ist.

22. Kohlenwasserstoffmischung nach einem der Ansprüche 17 bis 19, die ein Heizöl für den Hausgebrauch ist, das mindestens ein Additiv umfasst, das aus der Gruppe bestehend aus verbrennungsfördernden Additiven, Kältebeständigkeitsadditiven, Fließadditiven, Korrosionsschutzadditiven, Oxidationshemmern, Bioziden, Reodorantien und deren Mischungen ausgewählt ist.

23. Kohlenwasserstoffmischung nach einem der Ansprüche 17 bis 19, die ein Kerosin ist, das mindestens ein Additiv umfasst, das aus der Gruppe bestehend aus antistatischen Mitteln, Oxidationshemmern und deren Mischungen ausgewählt ist.

## Claims

1. Use of at least 50 ppm of a composition in a hydrocarbon mixture for improving lubricity, increasing conductivity and decreasing corrosivity, said composition comprising:
a) from 40 to 70% by weight of at least a compound A of Formula (I) below: in which R₁ is an alkenyl group of 1-22 carbon atoms, and R₂ is hydrogen or vice-versa,
and in which R₃ and R₄, identical or different, are chosen from the OH groups, in which R₃ and R₄ cannot be the OH group simultaneously, or deriving from a linear or branched monol or polyol group containing 1-20 carbon atoms having a functionality of 2 to 5 inclusive;
b) and from 60 to 30% by weight of at least a compound B corresponding to a fatty acid of 16-24 carbon atoms, unsaturated or not, optionally in a mixture with a carboxylic acid comprising at least aromatic and/or olefinic polycycle or ring and/or their corresponding ester, amide or amine salts derivatives, taken alone or in a mixture.

2. Use according to claim 1, **characterized in that** the composition comprises at least 0.1% by weight of a compound C chosen from C₅-C₃₀ mono- and/or polycarboxylic acid esters.

3. Use according to claim 2, **characterized in that** the composition comprises from 30 to 60% by weight of at least a compound A, from 30 to 60% by weight of at least a compound B and from 5 to 20 % by weight of at least a compound C.

4. Use according to one of claims 1 to 3, **characterized in that**, in Formula (I) of compound A, R₃ and R₄, identical or different, are OR₅ with R₅ a group chosen from [(CH₂)ₙ-O]ₘ-H with n varying from 1-4 and m varying from 1-5; -[CH₂-CHOH]ₚ-CH₂-OH, with p varying from 1-3; -CH₂-CR₆R₇-OH, with R₆ and R₇ which can each be hydrogen, a methyl radical or a -CH₂OH radical.

5. Use according to one of claims 1 to 4, **characterized in that**, in Formula (I) of compound A, R₃ is OR₅ with R₅ a C₁-C₁₀ linear or branched alkyl group, optionally substituted by at least one OH group, and R₄ is OH or vice-versa.

6. Use according to one of claims 1 to 4, **characterized in that**, in Formula (I) of compound A, R₃ and R₄ are OR₅ groups, identical or different, with R₅ a C₁-C₁₀ linear or branched alkyl group, optionally substituted by at least one OH group.

7. Use according to one of claims 1 to 4, **characterized in that**, in Formula (I) of compound A, R₃ is OH or an OR₅ group with R₅ a C₁-C₁₀ linear or branched alkyl group, optionally substituted by at least one OH group, and R₄ is OR₅ with R₅ a -[(CH₂)ₙ-O]ₘ-H group with n varying from 1 to 4 and m varying from 1 to 5; -[CH₂-CHOH]ₚ-CH₂-OH, with p varying from 1 to 3; -CH₂-CR₆R₇-OH, with R₆ and R₇ which can each be hydrogen, a methyl radical or a -CH₂OH radical.

8. Use according to one of claims 1 to 3, **characterized in that**, in Formula (I) of compound A, the OR₅ groups are the groups -O-CH₂-CH₂-OH or -O-CH₂-CHOH-CH₂-OH or -O-CH₂-C(CH₃)(CH₂OH)-CH₂-OH or -O-CH₂-C(CH₂OH)(CH₂OH)-CH₂-OH.

9. Use according to one of claims 1 to 8, **characterized in that** the compound B comprises at least one saturated or unsaturated linear carboxylic acid and/or their esters, amide or amine salts derivatives, taken alone or in a mixture.

10. Use according to one of claims 1 to 9, **characterized in that** the compound B mainly comprises a mixture of oleic, linoleic, palmitic, stearic and isostearic acids and/or their esters, amide or amine salts derivatives, taken alone or in a mixture.

11. Use according to one of claims 1 to 10, **characterized in that** the compound B comprises a mixture of fatty acids of plant origin, from rapeseed, ricin, sunflower, maize, copra, pine or flax and/or their esters, amide or amine salts derivatives, taken alone or in a mixture.

12. Use according to one of claims 1 to 11, **characterized in that** the compound B is constituted by a mixture of fatty acids originating from the distillation of pine oils and/or their esters or amine salts derivatives.

13. Use according to one of claims 1 to 12, **characterized in that** the compound B comprises resin acids, including abietic acid, dihydroabietic acid, tetrahydroabietic acid, dehydroabietic acid, neoabietic acid, pimaric acid, levopimaric acid and parastinic acid, and/ or their esters, amide or amines salt derivatives, taken alone or in a mixture.

14. Use according to one of claims 1 to 13, **characterized in that** the compound B is constituted by a mixture of fatty acids and resin acids originating from the distillation of vegetable oil, their esters, amide or amine salts derivatives.

15. Use according to one of claims 1 to 14, **characterized in that** the compound C is an ester of vegetable oil of rapeseed, ricin, sunflower, maize, copra, pine or flax.

16. Use according to one of claims 1 to 15 **characterized in that** the compound C is the methyl ester of rapeseed.

17. Hydrocarbonated mixture with a low sulphur content, below 50 ppm, mainly constituted of hydrocarbons originating from the distillation of crude oil, a gasoline, a gas oil or a kerosene and comprising at least 50 ppm of a composition such as defined in one of claims 1 to 16.

18. Hydrocarbonated mixture according to claim 17, **characterized in that** it comprises from 50 to 350 ppm of said composition.

19. Hydrocarbonated mixture according to claim 17 or 18, **characterized by** a sulphur content below 10 ppm.

20. Hydrocarbonated mixture according to one of claims 17 to 19 which is a gasoline comprising at least one additive chosen from the group consisting of antipinking, antifreeze, detergent, de-emulsifying, antioxidant, friction modifying, deposit reduction additives and their mixtures.

21. Hydrocarbonated mixture according to one of claims 17 to 19, which is a diesel fuel comprising at least one additive chosen from the group consisting of filterability, anti-foam, detergent, de-emulsifying additives, procetane additives and their mixtures.

22. Hydrocarbonated mixture according to one of claims 17 to 19, which is a domestic heating oil comprising at least one additive chosen from the group consisting of combustion promoting additives, low-temperature resistance additives, flow, anti-corrosion, antioxidant, biocide, reodorant additives and their mixtures.

23. Hydrocarbonated mixture according to one of claims 17 to 19, which is a kerosene comprising at least one additive chosen from the group consisting of anti-static, antioxidant additives and their mixtures.
